# EUROPÄISCHE PATENTSCHRIFT

(11) **EP 3 590 658 B1**
(45) Veröffentlichungstag und Bekanntmachung des Hinweises auf die Patenterteilung: **07.06.2023**
(21) Anmeldenummer: 19173758.4
(22) Anmeldetag: 10.05.2019
(51) Int. Cl.: B24D 18/00, B24D 3/14

(54) **VERFAHREN ZUR HERSTELLUNG DÜNNER SCHLEIFKÖRPER**
METHOD FOR PRODUCING THIN GRINDING BODIES
PROCÉDÉ DE FABRICATION DE CORPS ABRASIF FIN

(30) Priorität: 29.05.2018 CH 6802018
(43) Veröffentlichungstag der Anmeldung: 08.01.2020
(73) Patentinhaber: Reishauer AG, 8304 Wallisellen (CH)
(72) Erfinder: DIDAVIDE, Maria Cristina, 6260 Reiden (CH); MÜLLER, Matthias, 5722 Gränichen (CH)
(74) Vertreter: Detken, Andreas

(56) Entgegenhaltungen:
- WO-A2-2010/129813
- DE-U1-202007 019 685
- US-A- 4 807 402

## Beschreibung

### TECHNISCHES GEBIET

Die vorliegende Erfindung betrifft ein Verfahren zur Herstellung von keramisch gebundenen Schleifkörpern.

### STAND DER TECHNIK

Gebundene Schleifwerkzeuge oder auch Schleifkörper werden in der Technik insbesondere zur Oberflächenbearbeitung eingesetzt. Zur Herstellung der gebundenen Schleifwerkzeuge werden Schleifkörner, beispielsweise solche auf Basis von Aluminiumoxid bzw. Korund, Siliziumcarbid, Diamant oder CBN, mit einem Bindemittel und gegebenenfalls weiteren Additiven, wie z.B. Füllstoffen, schleifaktiven Substanzen, Porenbildnern oder temporären Klebstoffen, zu einer Mischung verarbeitet, die dann in einer Pressform zu dem gewünschten Formstück gepresst wird. Der dabei entstehende Grünkörper wird anschliessend getrocknet, gegebenenfalls bei geeigneten Temperaturen von den zugesetzten Porenbildnern befreit und anschliessend keramisch gebrannt.

Je nach Einsatzzweck weisen die Schleifwerkzeuge unterschiedliche Durchmesser und Dicken auf, wobei der Arbeitsaufwand für die Herstellung einzelner Schleifkörper nahezu unabhängig davon ist, wie dick eine Scheibe ist oder welchen Durchmesser sie aufweist. Dünne Schleifkörper können nur einen geringen Abtrag beim Schleifen gewährleisten. So ist der Aufwand für die Herstellung von dünnen Schleifkörpern, berechnet auf den mit diesen Schleifkörpern erzielbaren Abtrag, im Vergleich zu dickeren Schleifkörpern relativ hoch. Da bei der Herstellung von Schleifkörpern der Arbeitsaufwand einen Grossteil der Herstellkosten ausmacht, ist der Einsatz von dünnen Schleifkörpern vergleichsweise teuer. Zwar können die Herstellkosten durch Automatisierung gesenkt werden, dies rechnet sich jedoch nur dann, wenn grosse Mengen an Scheiben produziert werden können.

WO 2010/129813 A2 offenbart ein Verfahren zur Herstellung eines Schleifkörpers aus polykristallinem Diamant. Mehrere Schichten aus Diamantkörnern werden in eine Form eingefüllt, und jede dieser Schichten wird von einem Substrat aus kobalthaltigem Wolframcarbid umgeben. In der Form wird dann ein Sinterverfahren bei hoher Temperatur und hohem Druck ausgeführt. Während des Sintervorgangs infiltriert Kobalt aus dem Wolframcarbid-Substrat die Diamantschichten, wo es eine Rekristallisation der Diamantkörner katalysiert. Dadurch werden die Diamantkörner miteinander verbunden, und es entsteht ein Körper aus polykristallinem Diamant (PCD), der mit dem Wolframcarbid-Substrat verbunden ist. Der so entstandene Stapel aus Wolframcarbid- und PCD-Schichten wird aus der Form entnommen und in Scheiben geschnitten. Das Wolframcarbid-Substrat wird sodann entfernt, und der Katalysator wird aus dem zurückbleibenden PCD-Material ausgewaschen. Durch das Auswaschen wird die thermische Stabilität des PCD-Materials verbessert, und es resultiert ein Körper aus reinem TSP.

US 4,807,402 bildet die Grundlage für den Oberbegriff von Anspruch 1 und offenbart ein Verfahren zur Herstellung von Schleifkörpern aus Diamant oder CBN. In eine Form werden mehrere Lagen eines Schichtaufbaus eingefüllt, wobei jede Lage eine Trägerschicht und beidseitige Abrasivschichten umfasst. Zwischen den einzelnen Lagen sind Trennscheiben vorgesehen. Dieser Schichtaufbau wird gleichzeitig hohem Druck und hoher Temperatur ausgesetzt, um die Trägerschicht und die Abrasivschichten miteinander zu verbinden.

### DARSTELLUNG DER ERFINDUNG

Aufgabe der vorliegenden Erfindung ist es, ein Verfahren zu finden, um die Kosten für die Herstellung von dünnen Schleifkörpern zu senken, ohne dass es dabei zu Qualitätseinbussen kommt.

Diese Aufgabe wird durch ein Verfahren nach Anspruch 1 gelöst.

Bei der Auseinandersetzung mit der genannten Aufgabe hatten die Erfinder der vorliegenden Anmeldung die grundlegende Idee, in grossen Pressformen zunächst dicke zylindrische Formkörper zu fertigen und diese dann in einzelne dünne Schleifkörper zu teilen. Die ersten, nicht beanspruchten Versuche bestanden darin, mehrere dünne Scheiben aus einem Zylinder zu schneiden. Dazu wurde ein zylindrischer Grundkörper für konventionelle keramisch gebundene Schleifkörper mit Korund als Schleifkorn gefertigt. Der Zylinder wurde nach der Sinterung mit Hilfe einer Diamantsäge in Scheiben geschnitten, und die so erhaltenen dünnen Schleifkörper wurden planparallel gedreht und anschliessend einem Schleiftest unterzogen. Die Schleiftests ergaben, dass die Qualität der so gewonnenen dünnen Schleifkörper mit der von konventionell hergestellten Einzelschleifkörpem vergleichbar ist. Allerdings stellte sich bald heraus, dass das Schneiden der Zylinder in Einzelscheiben relativ kosten- und zeitaufwändig ist, so dass das ursprüngliche Ziel, dünne Schleifkörper kostengünstig herzustellen, auf diese Weise nur bedingt realisiert werden konnte.

Aufbauend auf der Grundidee haben die Erfinder der vorliegenden Anmeldung dann die Idee weiterentwickelt und mehrere dünne Schleifkörper in einem Pressvorgang in einer einzigen Pressform gefertigt, indem sie die für einen dünnen Schleifköper erforderliche Masse aus Schleifkorn, Binder und Additiven in die Form eingefüllt haben, die Masse geglättet und mit einer Zwischenscheibe abgedeckt haben, um dann die Masse für den nächsten Schleifkörper einzufüllen. Auch diese nicht beanspruchte Methode lieferte qualitativ einwandfreie Schleifkörper, wobei sich die Kostenersparnis jedoch in Grenzen hält, da die Schleifkörper nach dem Pressvorgang als Einzelschleifkörper weiter verarbeitet werden müssen und somit lediglich das Pressen der Schleifkörper rationalisiert wurde. Hinzu kommt, dass das Einlegen der Zwischenscheiben zusätzliches Handling erfordert, was die Kosteneinsparung weiter reduziert.

Die erfindungsgemässe Lösung des Problems sah schliesslich vor, eine dünne Zwischenschicht durch Aufstreuen von inerten Partikeln auf die für den gewünschten Einzelschleifkörper eingefüllte und geglättete Masse auszubilden. Auf die Zwischenschicht wurde dann die Masse für den nächsten Einzelschleifkörper eingefüllt, die nach dem Glätten wiederum mit einer Zwischenschicht aus inerten Partikeln abgedeckt wurde. Dieser Vorgang wurde bis zur vollständigen Füllung der Form wiederholt, wobei die Masse für den letzten Einzelschleifkörper nicht mehr abgedeckt wurde. Beim Pressen mit hohem Druck wird der schichtförmig aufgebaute Formkörper derart verdichtet, dass er als ein zusammenhängender Körper der Pressform entnommen und anschliessend getrocknet und gesintert bzw. gebrannt werden kann. Der so erhaltene gesinterte Formkörper ist schichtweise aufgebaut, wobei der Zusammenhalt der dünnen Zwischenschichten aus inerten Partikeln, die kein Bindemittel enthalten, nicht sehr ausgeprägt ist. Dabei ist festzustellen, dass die radiale Reibung zwischen den einzelnen Schleifkörpern sehr gross ist, so dass sich die Schleifkörper nur schwer gegeneinander verschieben, aber leicht abheben lassen. Von dem so erhaltenen Sinterformkörper können nun auf Höhe der Zwischenschichten ohne grossen mechanischen Aufwand die gewünschten Einzelschleifkörper abgenommen werden. Die Schleifkörper müssen dann nur noch planparallel gedreht werden, um als dünne Schleifkörper eingesetzt werden zu können.

Schichtförmig aufgebaute Schleifkörper sind in zahlreichen Dokumenten beschrieben. So beschreibt die EP 1 189 731 B1 ein Verfahren und eine Vorrichtung zur Herstellung von dünnen Schleifkörpern durch Pressen von mindestens einer Schicht, die aus Schleifkörnern gebildet ist, und zwei Schichten, die keine Schleifkörnern enthalten und die Schleifscheibe umschliessen, wobei die beiden Schichten ohne Schleifkörner als Verstärkungsschichten vorgesehen sind.

In der DE 34 42 230 C2 wird ein Verfahren zur Herstellung eines Schleifkörpers mit mehreren Schleifschichten beschrieben, zwischen denen sich jeweils eine schleifinaktive, schwingungsdämpfende Dämpfschicht, die vorzugsweise aus einem Polymer besteht, befindet. In diesem Fall geht es darum, ein Verfahren zur Herstellung von schallgedämpften Schleifkörpern bereitzustellen.

Die DE 100 62 473 A1 beschreibt einen Honring sowie ein Verfahren zur Herstellung eines Honrings, wobei der Grundkörper des Honrings durch einen Scheibenstapel gebildet wird. Die einzelnen Scheiben werden mit Klebstoff- oder Bindemittelschichten fest miteinander zu dem gewünschten Honring verbunden.

Die DE 35 45 308 A1 beschreibt mehrschichtige Schleifkörper, die zur Schalldämpfung schichtweise unter Zwischenschaltung mindestens einer Schicht aus schwingungsdämpfenden Materialien aufgebaut sind, wobei die Schicht aus schwingungsdämpfenden Materialien in Form eines feinkörnigen, rieselfähigen Pulvers und/oder Granulats in die Form gebracht wird.

Sämtliche oben zitierten Dokumente haben die Herstellung von mehrschichtigen Schleifkörpern zum Ziel, wobei der mehrschichtige Aufbau immer einen technischen Hintergrund hat und damit unabdingbarer Teil des fertigen Schleifkörpers bei deren Einsatz ist. Ein mehrschichtiger Schleifkörper, der als Grundkörper zur Herstellung von einzelnen Schleifkörpern dient, um auf diese Weise kostengünstig dünne Schleifkörper herzustellen, konnte im Stand der Technik nicht ermittelt werden.

Die vorliegende Erfindung gibt also ein Verfahren zur Herstellung keramisch gebundener Schleifkörper an, wobei in einem ersten Schritt eine für mehrere dünne Einzelschleifkörper ausreichende Masse aus mindestens einer Mischung aus Schleifkörnern und Bindemittel in eine Form gegeben wird. Die Mischung kann optional zusätzlich schleifaktive und/oder schleifinaktive Füllstoffe, Additive und Porenbildner enthalten. Die Masse wird in der Form mit Hilfe einer Presse formschlüssig gepresst, und der so erhaltene Grünkörper wird anschliessend zu einem Formkörper gesintert. Der gesinterte Formkörper wird nach dem Abkühlen in einzelne Scheiben geteilt.

Nach dem oben beschriebenen Verfahren wird somit in einer Pressform ein überdimensionierter Schleifkörper oder zylindrischer Formkörper hergestellt und anschliessend in dünne Einzelscheiben aufgeteilt.

Das Einfüllen der mindestens einen Mischung in die Form erfolgt portionsweise, wobei zunächst eine für einen Einzelschleifkörper ausreichende Portion in die Form eingefüllt wird, die Masse anschliessend geglättet und dann mit einer Zwischenschicht bedeckt wird und dieser Vorgang so oft wiederholt wird, bis die Form gefüllt ist.

Bei einer nicht beanspruchten Ausführungsform wird die Zwischenschicht durch Einlegen einer Zwischenscheibe ausgebildet. Die Zwischenscheibe kann aus einem beliebigen Material bestehen, das keine Reaktion mit der Schleifkommischung eingeht. So können beispielsweise dünne Metallbleche eingesetzt werden, die relativ preiswert hergestellt und problemlos wiederverwendet werden können.

Erfindungsgemäss wird die Zwischenschicht jedoch durch Aufstreuen von inerten Partikeln auf die für den gewünschten Einzelschleifkörper eingefüllte und geglättete Masse ausgebildet. Geeignete inerte Partikel sind beispielsweise lose Korundkörner, die auf die für den gewünschten Einzelschleifkörper eingefüllte und geglättete Masse gestreut werden. Die Schichtdicke der Zwischenschicht aus losen Korundkörnern beträgt vorteilhaft 0.5 mm bis 5 mm, vorzugsweise ca. 1 mm. Dabei muss die Schichtdicke stark genug gewählt werden, dass kein Verkleben der benachbarten Schleifscheiben erfolgt, und gleichzeitig gering genug, damit der mehrschichtige Formkörper nach dem Pressen zusammenhält und als Ganzes weiter verarbeitet werden kann. Die Korngrösse der losen Korundkörner beträgt vorteilhaft F60 bis F1000 nach FEPA.

Natürlich können auch beliebige andere Partikel für die Zwischenschicht eingesetzt werden, solange sie keine Reaktion mit der Schleifkom-Bindemittel-Mischung zeigen. Allerdings bietet sich der Einsatz von Korund an, da das erfindungsgemässe Verfahren bevorzugt für die Herstellung keramisch gebundener Schleifkörper mit Schleifkörnern auf Basis von Aluminiumoxid bzw. Korund vorgesehen ist.

Dabei ist das Verfahren nicht auf die Herstellung von Schleifkörpern mit gleicher Stärke und Zusammensetzung beschränkt, sondern es können in einem Pressvorgang dünne Schleifkörper mit unterschiedlicher Stärke (Dicke) hergestellt werden, die anschliessend als zusammenhängender Formkörper in einem Sinterzyklus gesintert werden. Es ist sogar möglich, nach dem erfindungsgemässen Verfahren Schleifkörper mit unterschiedlicher Zusammensetzung herzustellen, wenn entsprechende unterschiedliche Mischungen portionsweise in die Pressform eingefüllt und mit einer Zwischenschicht getrennt werden. Unter der Voraussetzung, dass sich die aus den unterschiedlichen Mischungen gewonnenen Grünkörper mit dem gleichen Sinterzyklus brennen lassen, kann wieder eine Schicht aus losem Korund als Zwischenschicht eingesetzt werden. Sollten die jeweiligen Grünkörper unterschiedliche Sinterzyklen erfordern, bietet es sich dagegen an, anders als bei der beanspruchten Erfindung Metallbleche als Zwischenschichten einzulegen, so dass die Grünkörper nach dem Pressvorgang getrennt weiter verarbeitet werden können. Dabei ist anzumerken, dass es prinzipiell natürlich auch möglich ist, unterschiedliche Zwischenschichten für einen Pressvorgang zu wählen, wenn beispielsweise unterschiedliche Schleifscheiben hergestellt werden sollen.

### KURZBESCHREIBUNG DER ZEICHNUNGEN

Bevorzugte Ausführungsformen der Erfindung werden im Folgenden anhand von Zeichnungen beschrieben, wobei diese lediglich als Erläuterung gedacht und nicht einschränkend auszulegen sind. In den Zeichnungen zeigen:
- Figur 1: eine perspektivische Darstellung der einzelnen Komponenten einer Zusammenstellung für den Brennvorgang;
- Figur 2: eine Explosionsdarstellung der Fig. 1;
- Figur 3: eine perspektivische Ansicht von oben auf die Fig. 1;
- Figur 4: einen schematischen Ablaufplan für das erfindungsgemässe Verfahren.

### BESCHREIBUNG BEVORZUGTER AUSFÜHRUNGSFORMEN

Die Figur 1 zeigt die einzelnen Komponenten einer Zusammenstellung für den Brennvorgang. Diese Zusammenstellung umfasst einen Formkörper 1, der aus mehreren Schleifkörpern 2 und Zwischenschichten 3 aufgebaut ist. Zu der Zusammenstellung gehört auch ein Untersetzer 4, auf dem der Formkörper 1 während des Brennvorgangs sowie beim Transport zum Brennofen hin und vom Ofen weg gelagert wird. Zur besseren Übersicht wurden die Zwischenschicht 3 und der Schleifkörper 2 in der Figur 1 auch jeweils separat dargestellt. Die Zwischenschicht 3 kann aus losen Korundkörnern ausgebildet sein. Der Untersetzer 4 ist ein feuerfester Keramikträger, der nach dem Brennvorgang für den nächsten Brennzyklus wieder eingesetzt werden kann.

Die Figur 2 zeigt aus einer seitlichen Perspektive eine Zusammenstellung für einen Brennvorgang eines mehrschichtigen gesinterten Formkörpers 1, der aus insgesamt vier Schleifkörpern 2 besteht, die jeweils über eine Zwischenschicht 3 miteinander verbunden sind. Die Zwischenschicht 3 kann im vorliegenden Fall beispielsweise aus losen Korundkörnern gebildet sein, die beim Pressen so weit verdichtet werden, dass die Zwischenschicht 3 den Formkörper 1 ohne zusätzlichen Binder zusammenhält. Im Vergleich zu den Schleifkörpern 2 ist die Zwischenschicht 3 relativ dünn ausgebildet, so dass gewährleistet ist, dass der Formkörper 1 als Ganzes zusammenhält und entsprechend verarbeitet werden kann. Dabei ist die Stabilität der Zwischenschicht 3 jedoch gering genug, dass die einzelnen Schleifkörper 2 nach dem Sintern bei einer geringen mechanischen Belastung entlang der Zwischenschicht 3 vom Stapel abgehoben und voneinander getrennt werden können. Die Zwischenschicht 3 wirkt damit wie eine Perforierung. Der gesinterte Formkörper 1 ist auf einem keramischen Untersetzer 4 gelagert, auf den er nach dem Pressen abgestellt wird, um dann in den Sinterofen gefahren zu werden.

Die Figur 3 zeigt den gesinterten Formkörper 1 aus Figur 2 aus einer etwas anderen Perspektive, wobei der Betrachter in der Draufsicht in das Innere des Schleifkörperstapels schaut. Der aus Schleifkörperschichten 2 und Zwischenschichten 3 aufgebaute mehrschichtige Formkörper 1 ist auf einem keramischen Untersetzer 4 abgesetzt, der als Träger für den Transport des Grünkörpers von der Presse zum Sinterofen vorgesehen ist.

In Figur 4 ist ein vereinfachter Ablaufplan für die kostengünstige Herstellung von dünnen keramisch gebundenen Schleifwerkzeugen illustriert. Zunächst werden Schleifkörner, ein keramischer Binder, ein Porenbildner und gegebenenfalls Kleber und Additive gemischt (Schritt 21). Anschliessend wird die so entstandene Masse aus dem Mischer entfernt, gesiebt und in eine Form gegeben (Schritt 22). Das Einfüllen in die Form erfolgt portionsweise, wobei zunächst eine für einen Einzelschleifkörper ausreichende Portion in die Form eingefüllt wird, die Masse anschliessend geglättet und dann mit einer Zwischenschicht bedeckt wird, wobei dieser Vorgang so oft wiederholt wird, bis die Form gefüllt ist. Anschliessend wird die eingefüllte Masse mitsamt Zwischenschichten mit einer Presse gepresst (Schritt 23). Der so erhaltene Grünkörper wird ggf. getrocknet und in einem Ofen gebrannt (Schritt 24). Nach dem Brennen und Abkühlen werden die Schleifkörper beispielsweise durch geringe mechanische Belastung entlang der Zwischenschicht vom gesinterten Formkörper abgetrennt und vereinzelt (Schritt 25).

### Herstellung von Schleifkörpern

In einem Schleiftest sollte geprüft werden, ob das veränderte Herstellverfahren einen Einfluss auf die Schleifleistung hat. Dazu wurden für sämtliche getesteten Schleifkörper die gleichen, in der Tabelle 1 wiedergegebenen Rohmaterialbestandteile eingesetzt, so dass durch den Schleiftest ein direkter Vergleich der unter unterschiedlichen Bedingungen hergestellten Schleifkörper möglich ist. Die Mengen der einzelnen Komponenten sind jeweils auf das Schleifkorn (100%) bezogen.

**Tabelle 1**

| Rohmaterial | Charakterisierung | Menge (Gew.%) |
|---|---|---|
| Schleifkorn | Korund | 100 |
| keramischer Binder | Oxidmischung | 11 |
| Kleber | Polymer-Lösung | 2 |
| Zusatzstoffe | Diverse Additive | 3 |
| Porenbildner | Holzkohle | 6 |

Die Komponenten wurden in einen Trommelmischer eingebracht und in 23 Mischschritten ca. 60 Minuten gemischt, bis optisch eine Homogenität und Rieselfähigkeit der Masse zu erkennen war. Anschliessend wurde die Masse dem Mischer entnommen und ausgesiebt. Die gesiebte Masse wurde zur Herstellung einer Vergleichsscheibe in eine Form gegeben und mit einer Presse bei Drücken von 90 bar formschlüssig gepresst. Der so erhaltenen Grünkörper hatte die Abmessungen (Durchmesser × Höhe × Bohrung) 280 × 35 × 157 mm und wurde in einem Ofen bis zu einer Maximaltemperatur von 1200 °C mit einem vorbestimmten Brennprogramm gebrannt.

Die gleiche Masse wurde portionsweise in eine höhere Form mit gleichem Durchmesser gegeben, wobei eine für einen Einzelschleifkörper ausreichende Portion in die Form eingefüllt wurde, die Masse anschliessend geglättet und dann mit einer Zwischenschicht bedeckt wurde und dieser Vorgang so oft wiederholt wurde, bis die Form mit einer Masse für insgesamt vier Schleifkörper gefüllt war. Als Zwischenschicht wurde eine Schicht aus Edelkorund Weiss in der Körnung F80 mit einer Schichtstärke von ca. 1 mm gewählt.

### Schleiftests

Die fertigen Schleifkörper hatten die in der folgenden Tabelle 2 beschriebenen Eigenschaften. Das Muster A wurde auf konventionelle Art als Einzelscheibe in einer kleinen Form gefertigt. Beim Muster B handelte es sich um ein Randstück aus dem gesinterten mehrschichtigen Formkörper. Das Muster C wurde aus der Mitte des gesinterten mehrschichtigen Formkörpers entnommen. Zum Test der Scheiben wurde in einem ersten Schritt das Grenzzeitspanungsvolumen bzw. die äquivalente Grenzspandicke h_{eq_th} bis zum Auftreten von Schleifbrand und in einem zweiten Schritt das Grenzzeitspanungsvolumen bzw. die äquivalente Grenzspandicke h_{eq_v} bezüglich des Überschreitens des zulässigen Verschleisslimits bestimmt. Beide Werte sind ebenfalls in der Tabelle 2 festgehalten.

**Tabelle 2**

| Probenkörper | A (Vergleich) | B (Rand) | C (Mitte) |
|---|---|---|---|
| Abmessungen (mm) | 275 × 30 × 160 | 275 × 30 × 160 | 275 × 30 × 160 |
| Gewicht (g) | 3907 | 3921 | 3911 |
| Dichte (g/cm³) | 1.881 | 1.874 | 1.897 |
| Schleifbrandgrenze (%)* | 103 | 105 | 102 |
| Verschleissgrenze (%)** | 105 | 110 | 104 |

| | | | |
|---|---|---|---|
| * Schleifbrandgrenze = maximal erreichbare äquivalente Spanungsdicke h_{eq_th}, die schleifbrandfrei, d.h. ohne thermomechanische Randschichtschädigung anwendbar ist. ** Verschleissgrenze = maximal erreichbare äquivalente Spanungsdicke h_{eq_v}, die bei Erhaltung eines vorgegebenen Verschleisskriteriums anwendbar ist. | | | |

Die Scheiben wurden auf einer Reishauer-Maschine RZ 260 unter Einsatz von Kühlöl und einem Diamantabrichtwerkzeug getestet. Als Werkstück wurde ein Prüfrad aus dem Werkstoff 16MnCr5 ausgewählt.

Beim Schleifbrandtest wurde durch systematische Vergrösserung des Axialvorschubes (Z-Vorschub) bei ansonsten gleichen Schnittwerten und Schnittbedingungen in drei Stufen mit drei Egalisierhüben, einem Schrupphub und einem Schlichthub gearbeitet. Auf diese Weise konnte in der 2. Stufe für den Schrupphub eine einheitliche Zustellung sichergestellt werden. Der Schleifbrandnachweis erfolgte nach dem Schlichthub (3. Stufe) mittels Nitalätzung.

Der Verschleisstest wurde mit einer vergleichbaren Technologie durchgeführt, wobei in der 2. Stufe beim Schrupphub mit variablem Z-Vorschub gearbeitet und nach dem Schlichthub (3. Stufe) der Verschleiss im Nutzungsbereich der Schleifschnecke während des Schrupphubes bestimmt wurde. Bei einer Überschreitung einer Formabweichung des Profils f_{ff} > 6 µm nach DIN 3960 bei vorgegebener Schleifgeschwindigkeit wird die Leistungsgrenze erreicht.

Es kann festgehalten werden, dass sich mehrere dünne keramisch gebundene Schleifkörper ohne Qualitätseinbusse problemlos in einem Pressvorgang fertigen lassen. Die Herstellkosten pro Schleifkörper können insbesondere aufgrund der Rationalisierung des Pressvorgangs und des Sinterschrittes deutlich gesenkt werden. Bei der Verwendung von losem Korund als inerte Partikel für die Zwischenschicht kann eine Kosteneinsparung von bis zu 30% realisiert werden.

### BEZUGSZEICHENLISTE

- 1: Formkörper
- 2: Schleifkörper
- 3: Zwischenschicht
- 4: Untersetzer

- 21: Verfahrensschritt (Mischen)
- 22: Verfahrensschritt (Einfüllen)
- 23: Verfahrensschritt (Pressen)
- 24: Verfahrensschritt (Sintern)
- 25: Verfahrensschritt (Vereinzeln)

## Patentansprüche

1. Verfahren zur Herstellung keramisch gebundener Schleifkörper (2), wobei
- eine für mehrere Einzelschleifkörper (2) ausreichende Masse aus mindestens einer Mischung aus Schleifkörnern und Bindemittel in eine Form gegeben wird, wobei die Mischung optional zusätzlich schleifaktive und/oder schleifinaktive Füllstoffe, Additive und Porenbildner enthalten kann,
- das Einfüllen der mindestens einen Mischung in die Form portionsweise erfolgt, wobei zunächst eine für einen Einzelschleifkörper (2) ausreichende Portion in die Form eingefüllt wird, die Masse anschliessend geglättet und dann mit einer Zwischenschicht (3) bedeckt wird und dieser Vorgang so oft wiederholt wird, bis die Form gefüllt ist, und
- die Masse in der Form mit Hilfe einer hydraulischen Presse formschlüssig gepresst wird,
**dadurch gekennzeichnet,**
- **dass** die Zwischenschicht (3) durch Aufstreuen von inerten Partikeln, die keine Reaktion mit der Schleifkorn-Bindemittel-Mischung zeigen, auf die für den gewünschten Einzelschleifkörper (2) eingefüllte und geglättete Masse ausgebildet wird,
- **dass** der so erhaltene Grünkörper anschliessend zu einem Formkörper (1) gesintert wird, und
- **dass** der gesinterte Formkörper (1) nach dem Abkühlen in einzelne Schleifkörper (2) geteilt wird.

2. Verfahren nach Anspruch 1,
**dadurch gekennzeichnet, dass**
die Zwischenschicht (3) aus inerten Partikeln eine Schichtdicke von 0.5 bis 5 mm aufweist.

3. Verfahren nach Anspruch 1,
**dadurch gekennzeichnet, dass**
die Zwischenschicht (3) aus inerten Partikeln eine Schichtdicke von ca. 1 mm aufweist.

4. Verfahren nach einem der Ansprüche 1 bis 3,
**dadurch gekennzeichnet, dass**
die Zwischenschicht (3) durch Aufstreuen von losen Korundkörnern auf die für den gewünschten Einzelschleifkörper (2) eingefüllte und geglättete Masse ausgebildet wird.

5. Verfahren nach Anspruch 4,
**dadurch gekennzeichnet, dass**
die Korngrösse der losen Korundkörner F60 bis F1000 nach FEPA beträgt.

6. Verfahren nach einem der vorhergehenden Ansprüche,
**dadurch gekennzeichnet, dass**
alle Schleifkörper (2) gleiche Stärke und gleiche Zusammensetzung aufweisen.

7. Verfahren nach einem der Ansprüche 1-5,
**dadurch gekennzeichnet, dass**
die Schleifkörper (2) nicht alle gleiche Stärke und gleiche Zusammensetzung aufweisen.

## Claims

1. A method for the production of vitrified bonded grinding bodies (2), wherein
- a mass of at least one mixture of abrasive grains and binder, sufficient for several individual abrasive bodies (2), is introduced into a mold, the mixture optionally additionally containing abrasive and/or non-abrasive fillers, additives and pore-forming agents,
- the filling of the at least one mixture into the mould is carried out in portions, wherein first a portion sufficient for a single grinding body (2) is filled into the mould, the mass is subsequently smoothed and then covered with an intermediate layer (3) and this process is repeated until the mould is filled, and
- the mass is positively pressed in the mold by means of a hydraulic press,
**characterized in that**
- the intermediate layer (3) is formed by sprinkling inert particles, which do not show any interaction with the abrasive grain-binder mixture, onto the mass filled and smoothed for the desired individual abrasive body (2),
- the green body thus obtained is subsequently sintered to form a shaped body (1), and
- the sintered shaped body (1) is divided into individual grinding bodies (2) after cooling.

2. The method according to claim 1,
**characterized in that**
the intermediate layer (3) of inert particles has a layer thickness of 0.5 to 5 mm.

3. The method according to claim 1,
**characterized in that**
the intermediate layer (3) of inert particles has a layer thickness of approx. 1 mm.

4. The method according to any one of claims 1 to 3,
**characterized in that**
the intermediate layer (3) is formed by sprinkling loose corundum grains onto the mass filled and smoothed for the desired individual grinding body (2).

5. The method according to claim 4,
**characterized in that**
the grain size of the loose corundum grains is F60 to F 1000 according to FEPA.

6. The method according to any of the preceding claims,
**characterized in that**
all grinding bodies (2) have the same thickness and the same composition.

7. The method according to any one of claims 1 to 5,
**characterized in that**
the grinding bodies (2) do not all have the same thickness and the same composition.

## Revendications

1. Procédé de fabrication de corps abrasifs (2) à liant céramique, dans lequel
- une masse suffisante pour plusieurs corps abrasifs individuels (2), constituée d'au moins un mélange de grains abrasifs et de liant, est introduite dans un moule, le mélange pouvant contenir en option en plus des charges actives et/ou inactives pour l'abrasion, des additifs et des agents porogènes,
- le remplissage du au moins un mélange dans le moule s'effectue par portions, une portion suffisante pour un corps abrasif individuel (2) étant tout d'abord versée dans le moule, la masse étant ensuite lissée puis recouverte d'une couche intermédiaire (3) et ce processus étant répété autant de fois que nécessaire jusqu'à ce que le moule soit rempli, et
- la masse est pressée en forme dans le moule à l'aide d'une presse hydraulique, **caractérisé en ce que**
- la couche intermédiaire (3) est formée en saupoudrant des particules inertes, qui ne présentent pas de réaction avec le mélange grain abrasif-liant, sur la masse remplie et lissée pour le corps abrasif individuel (2) souhaité,
- le corps vert ainsi obtenu est ensuite fritté en un corps moulé (1), et
- le corps moulé fritté (1) est divisé en corps abrasifs individuels (2) après le refroidissement.

2. Procédé selon la revendication 1,
**caractérisé en ce que**
la couche intermédiaire (3) de particules inertes présente une épaisseur de couche de 0.5 à 5 mm.

3. Procédé selon la revendication 1,
**caractérisé en ce que**
la couche intermédiaire (3) de particules inertes présente une épaisseur de couche d'environ 1 mm.

4. Procédé selon l'une quelconque des revendications 1 à 3,
**caractérisé en ce que**
la couche intermédiaire (3) est formée par saupoudrage de grains de corindon en vrac sur la masse remplie et lissée pour le corps abrasif individuel (2) souhaité.

5. Procédé selon la revendication 4,
**caractérisé en ce que**
la taille des grains de corindon en vrac est de F60 à F 1000 selon FEPA.

6. Procédé selon l'une quelconque des revendications précédentes,
**caractérisé en ce que**
tous les corps abrasifs (2) ont la même épaisseur et la même composition.

7. Procédé selon l'une quelconque des revendications 1 à 5,
**caractérisé en ce que**
les corps abrasifs (2) n'ont pas tous la même épaisseur et la même composition.
